# DEMANDE DE BREVET EUROPEEN

(11) **EP 0 869 209 A1**
(43) Date de publication de la demande: **07.10.1998**
(21) Numéro de dépôt: 98490010.0
(22) Date de dépôt: 03.04.1998
(51) Int. Cl.: D03D 15/00

(54) **Tapis pour billiard**

(30) Priorité: 04.04.1997 FR 9704365
(71) Demandeur: Les Billards Toulet S.A., 59910 Bondues (FR); Textiles des Lignes SARL, 59100 Roubaix (FR)
(72) Inventeur: Blondelle, Bernard Marie Emilie, 59840 Lompret (FR); Magnies, Olivier, 59910 Bondues (FR)
(74) Mandataire: Ecrepont, Robert

(57) **Abrégé**

L'invention se rapporte à un tapis pour billard obtenu par assemblage de fils (2) dont au moins certains comprennent des fibres (3) courtes.

Ce tapis est caractérisé en ce qu'au moins certains des fils (2) sont constitués par association d'au moins deux éléments filiformes (4) dont, d'une part, un élément (4) au moins en partie constitué de fibres (3) courtes et, d'autre part, un élément filiforme (4) comprenant au moins un segment (5A) d'un fil (5) à haute limite élastique en traction.

## Description

L'invention se rapporte à un tapis pour billard.

Par tapis de billard, on désigne un matériau en nappe qui recouvre, d'une part, une table plane constituant une surface de roulement pour des billes et, d'autre part, un cadre qui surmonte ladite table.

Un tel tapis pour billard est un matériau classiquement constitué par assemblage, notamment par tissage, de fils dont au moins l'un comprend des fibres de laine.

Les tapis pour billard doivent opposer aux billes, une faible résistance au roulement en garantissant une résistance au glissement dite "accroche" compatible avec l'obtention d'effets recherchés par les joueurs.

Les constructeurs de billard veillent à l'utilisation de tapis pour billards qui offrent de bonnes caractéristiques de roulement et d'accroche des billes.

Egalement, dans le même but, les constructeurs de billards équipent les billards de moyens en vue, d'une part, de la mise en tension du drap et, d'autre part, de son chauffage.

Ces solutions ont leurs avantages, mais ne donnent pas entièrement satisfaction aux joueurs.

Un résultat que l'invention vise à obtenir est un tapis pour billard qui, sans altération de ses caractéristiques "d'accroche", possède une caractéristique de roulement qui est notablement accrue par rapport à celle des meilleurs tapis de l'état de la technique.

Par exemple, sur un tapis selon l'invention, avec une énergie déterminée de départ appliquée à une bille, l'accroissement de la distance parcourue par cette bille (sans contact avec le cadre) est de 20 %, par rapport à la distance qu'elle parcourt sur un tapis classique avec la même énergie de départ.

Sont encore des résultats que l'invention vise à obtenir un tapis de billard qui :
- peut être utilisé sans chauffage de sa table,
- est d'un entretien plus simple que les tapis traditionnels,
- est, par rapport aux tapis traditionnels, d'une sensibilité réduite à l'humidité de l'air,
- n'est pas sujet à la déformation plastique qui, sur les tapis traditionnels, implique la surveillance périodique de la tension de maintien dudit tapis sur la table.

L'invention a pour objet un tapis pour billard obtenu par assemblage de fils dont au moins certains comprennent des fibres courtes, ce tapis étant caractérisé en ce qu'au moins certains des fils sont constitués par association d'au moins deux éléments filiformes dont, d'une part, un élément au moins en partie constitué de fibres courtes et, d'autre part, un élément filiforme comprenant au moins un segment d'un fil à haute limite élastique en traction.

L'invention sera bien comprise à l'aide de la description ci-après faite à titre d'exemple non limitatif en regard du dessin ci-annexé qui représente schématiquement :
- figure 1 : vues localement en coupe dans un plan sensiblement vertical et à grande échelle, une table de billard et une bille roulant sur cette table,
- figures 2 à 4 : également à grande échelle, des vues latérales d'un fil utilisé pour la constitution d'un tapis de billard selon l'invention.

En se reportant au dessin (figure 1) on voit un tapis 1 pour billard (non représenté) obtenu par assemblage de fils 2 dont au moins certains comprennent des fibres 3 courtes, telles des fibres de laine, lequel tapis présente :
- d'une part, une face 1A destinée tant à l'appui qu'au roulement de corps 1C roulant, dites billes et,
- d'autre part, une face 1B destinée à l'appui contre un support S, telle une table de billard.

Sur la figure 1, un seul fil 2 a été symbolisé.

L'assemblage des fils 2 constitutifs du tapis 1 est, de préférence, réalisé par tissage mais une autre technique d'assemblage n'est pas exclue.

Par fibres courtes, on désigne des fibres dont la longueur est, par exemple, comprise entre quelques millimètres et une vingtaine de centimètres, c'est à dire des fibres qui correctement assemblées en filature peuvent constituer des fils à usage textile.

De manière remarquable, ce tapis est remarquable en ce qu'au moins certains des fils 2 sont constitués par association d'au moins deux éléments filiformes 4 dont, d'une part, un élément 4 au moins en partie constitué de fibres 3 courtes et, d'autre part, un élément filiforme 4 comprenant au moins un segment 5A d'un fil 5 à haute limite élastique en traction.

Par fil à haute limite élastique en traction, on désigne un fil qui, par rapport à une fibre naturelle, telle la laine, conjugue ténacité élevée, capacité d'allongement relatif élevée et mémoire élastique élevée.

Dans une forme préférée de réalisation, l'élément 4 au moins en partie constitué de fibres 3 courtes comprend lui même un fil 5 en matériau à haute limite élastique en traction.

Dans une forme également préférée de réalisation, le fil en matériau à haute limite élastique en traction, constitue l'âme de l'élément 4 filiforme qui le comprend.

Avantageusement, l'élément filiforme 4 comprenant au moins un segment 5A d'un fil 5 à haute limite élastique en traction, comprend également des fibres 3 courtes.

Dans une variante de réalisation, l'élément 4 filiforme au moins en partie constitué de fibres 3 courtes, et l'élément filiforme 4 comprenant au moins un segment 5A d'un fil 5 à haute limite élastique en traction, sont retordus l'un sur l'autre (figure 4).

De préférence, sur l'élément 4 filiforme au moins en partie constitué de fibres 3 courtes, est constitué au moins un enroulement spiralé d'un élément filiforme 4 comprenant au moins un segment 5A d'un fil 5 à haute limite élastique en traction (figures 2 et 3).

Par segment 5A, on désigne une portion de fil 5 de longueur au moins égale au périmètre de l'âme du fil 2 utilisé pour la constitution du tapis.

Il s'avère que le tapis 1 obtenu par assemblage d'une pluralité de tels fils 2 présente, selon son épaisseur E, une élasticité accrue, et ce, sans que le coefficient d'accroche entre bille et tapis soit pour autant affecté.

De préférence, mais non limitativement, les fibres courtes 3 utilisées pour constituer l'élément filiforme 4 comprenant de telles fibres, sont exclusivement des fibres de laine.

De manière remarquable, le fil 5 à haute limite élastique en traction est constitué d'au moins un filament.

Par le terme "filament", on désigne un corps long et fin constitué d'un filament continu et/ou d'un assemblage de fibres.

De manière également remarquable, le fil 5 à haute limite élastique en traction est en polymère de synthèse.

De manière remarquable, le matériau polymère consiste en du polyamide.

De manière préférentielle, le tapis selon l'invention est réalisé par assemblage de fils dont au moins certains comprennent au moins deux éléments dont :
- d'une part, un élément 4 filiforme au moins en partie constitué de fibres 3 courtes, est constitué par un fil 4 de laine réalisé au moyen de fibres de laine d'un diamètre de 23 microns (23.10⁻⁶ mètre), lequel fil 3A a :
   . une torsion de 530 tours dans le sens Z,
   . un numéro métrique de 40.000 (40.000 mètre^{.}kilogramme⁻¹) et,
- d'autre part, un élément filiforme 4 comprenant au moins un segment 5A d'un fil 5 à haute limite élastique en traction :
   . consiste en un fil 5 de 44 décitex, constitué de dix filaments de polyamide et,
   . constitue autour de l'élément 4 constitué de fibres courtes, un enroulement spiralé à 1000 tours par mètre (1000 tours.m⁻¹).

Un tapis constitué par l'assemblage de fils selon l'invention présente les caractéristiques "d'accroche" des tapis de billard classiques.

Par la structure des fils qu'il comprend, le tapis selon l'invention diffère des tapis constitués d'un mélange de fibres de laine et de fibres synthétiques de longueur équivalente aux dites fibres de laine.

Tel que cela est représenté, lorsqu'une bille 4 roule sur un tapis 1, du fait la concentration de sa masse sur une faible étendue du tapis, elle tend, devant elle, à écraser localement ce tapis 1.

La déformation d'écrasement du tapis 1 qui est générée par le roulement d'une bille 4, est une déformation élastique qui tend à restituer à la bille en mouvement, une proportion de l'énergie emmagasinée lors de l'écrasement.

En quelque sorte, il se produit un effet de ressort derrière la bille.

Cet effet de ressort, dû à l'élasticité du tapis selon son épaisseur E, a été symbolisé par une flèche repérée R.

Avec un tapis 1 construit par l'assemblage de fils 2 selon l'invention, la restitution de l'énergie est accrue, sans incidence sur l'accroche du tapis.

L'utilisation de fil de ce type pour réaliser un tapis pour billard permet une amélioration du roulement trés significative.

D'autres avantages apparaissent aussi :
- la possibilité d'utiliser des billards sans chauffage car, même à basse température, le roulement est suffisant,
- la possibilité de régler le roulement par la température de chauffe et d'obtenir des valeurs élevées pour les types de jeux qui le demandent comme "le jeu des trois bandes",
- l'extensibilité accrue du tapis qui rend son montage plus facile,
- la facilité d'entretien accrue par simple brossage et moindre encrassement,
- la moindre influence du taux d'humidité de l'air sur les performances du tapis,
- la réduction des phénomènes de "fluage" du tapis dans le temps (le tapis garde une tension constante alors que les tapis traditionnels ont tendance à s'allonger ce qui nécessite de les retendre).

## Revendications

1. Tapis (1) pour billard obtenu par assemblage de fils (2) dont au moins certains comprennent des fibres (3) courtes,
ce tapis étant **CARACTERISE** en ce qu'au moins certains des fils (2) sont constitués par association d'au moins deux éléments filiformes (4) dont, d'une part, un élément (4) au moins en partie constitué de fibres (3) courtes et, d'autre part, un élément filiforme (4) comprenant au moins un segment (5A) d'un fil (5) à haute limite élastique en traction.

2. Tapis pour billard selon la revendication 1 **caractérisé** en ce que l'élément (4) au moins en partie constitué de fibres (3) courtes comprend lui même un fil (5) en matériau à haute limite élastique en traction.

3. Tapis pour billard selon la revendication 2 **caractérisé** en ce que le fil en matériau à haute limite élastique en traction, constitue l'âme de l'élément (4) filiforme qui le comprend.

4. Tapis pour billard selon l'une quelconque des revendications 1 à 3 **caractérisé** en ce que l'élément filiforme (4) comprenant au moins un segment (5A) d'un fil (5) à haute limite élastique en traction, comprend également des fibres (3) courtes.

5. Tapis pour billard selon l'une quelconque des revendications 1 à 4 **caractérisé** en ce que l'élément (4) filiforme au moins en partie constitué de fibres (3) courtes, et l'élément filiforme (4) comprenant au moins un segment (SA) d'un fil (5) à haute limite élastique en traction, sont retordus l'un sur l'autre.

6. Tapis pour billard selon l'une quelconque des revendications 1 à 4 **caractérisé** en ce que, sur l'élément (4) filiforme au moins en partie constitué de fibres (3) courtes, est constitué au moins un enroulement spiralé d'un élément filiforme (4) comprenant au moins un segment (5A) d'un fil (5) à haute limite élastique en traction.

7. Tapis selon l'une quelconque des revendications 1 à 6 **caractérisé** en ce que les fibres courtes (3) utilisées pour constituer l'élément filiforme (4) comprenant de telles fibres, sont exclusivement des fibres de laine.

8. Tapis selon l'une quelconque des revendications 1 à 7 **caractérisé** en ce que le fil (5) à haute limite élastique en traction est constitué d'au moins un filament.

9. Tapis selon l'une quelconque des revendications 1 à 8 **caractérisé** en ce que le fil (5) à haute limite élastique en traction est en polymère de synthèse.

10. Tapis selon l'une quelconque des revendications 1 à 9 **caractérisé** en ce que :
- d'une part, l'élément (4) filiforme au moins en partie constitué de fibres (3) courtes, est constitué par un fil (4) de laine réalisé au moyen de fibres de laine d'un diamètre de 23 microns (23.10⁻⁶ mètre), lequel fil (3A) a :
. une torsion de 530 tours dans le sens Z,
. un numéro métrique de 40.000 (40.000 mètre^{·}kilogramme⁻¹) et,
- d'autre part, l'élément filiforme (4) comprenant au moins un segment (5A) d'un fil (5) à haute limite élastique en traction :
. consiste en un fil (5) de 44 décitex, constitué de dix filaments de polyamide et,
. constitue autour de l'élément (4) constitué de fibres courtes, un enroulement spiralé à 1000 tours par mètre (1000 tours.m⁻¹).
